# EUROPÄISCHE PATENTSCHRIFT

(11) **EP 0 137 123 B1**
(45) Veröffentlichungstag und Bekanntmachung des Hinweises auf die Patenterteilung: **01.06.1988**
(21) Anmeldenummer: 84107605.2
(22) Anmeldetag: 30.06.1984
(51) Int. Cl.: C23F 1/34, C23F 1/46

(54) **Ammoniumsulfathaltige Ätzlösung sowie Verfahren zur Regeneration der Ätzlösung**
Etching solution containing ammonium sulfate, and process for regenerating it
Solution de décapage contenant du sulfate d'ammonium et procédé pour sa régénération

(30) Priorität: 07.07.1983 DE 3324450
(43) Veröffentlichungstag der Anmeldung: 17.04.1985
(73) Patentinhaber: FORSCHUNGSZENTRUM JÜLICH GMBH, 52425 Jülich (DE); ELO-CHEM Ätztechnik GmbH, D-88709 Meersburg (DE)
(72) Erfinder: Fürst, Leander, D-5170 Jülich (DE); Holzer, Walter, D-7759 Meersburg (DE); Kastening, Bertel, Prof. Dr., D-2000 Hamburg 73 (DE)

(56) Entgegenhaltungen:
- EP-A- 0 046 522
- FR-A- 2 156 249
- FR-A- 2 179 267

## Beschreibung

Die Erfindung bezieht sich auf eine im Oberbegriff des Patentanspruches 1 angegebene ammoniakalische Ätzlösung sowie auf ein Regenerationsverfahren der in Patentanspruch 2 angegebenen Art.

Alkalische Ätzmittel, wie ammoniakalische Kupfertetramminsalz-Lösungen, werden zum Ätzen metallischer Gegenstände, insbesondere zur Herstellung von Leiterplatten, die auch unter der Bezeichnung «gedruckte Schaltungen» bekannt sind, vor allem dann verwendet, wenn die zu ätzenden Leiterplatten gegen saure Ätzmedien nicht beständige Metallteile, beispielsweise aus Blei, Zinn oder Nickel, aufweisen. Eine Rückoxidation der alkalischen Ätzlösung nach Abätzen des Metalls wird unter Zugabe von Ammoniakgas und/oder Ammoniumsalz in Gegenwart von Sauerstoff bzw. Luft durchgeführt.

Aus DE-OS 30 31 567 ist es bekannt, in der Ätzlösung Katalysatorteilchen zu suspensieren, die das Ätzen selbst, aber auch die Rückoxidation der Ätzlösung beschleunigen und so den Zusatz chemischer Oxidationsmittel ersparen, die zu toxischen Restlösungen führen.

Bei dem bekannten Verfahren werden die abgeätzten Metalle in einer Elektrolysezelle abgeschieden. Hierzu durchströmt nur ein Teil der Ätzlösung die Elektrolysezelle. Dieser Teil wird nach Abscheiden des Metalls als frische Ätzlösung zur Ätzkammer zurückgeführt und kann als Spüllösung für die nach dem Ätzen von Katalysatorteilchen zu reinigenden Leiterplatten verwendet werden. Dem Vorzug einer guten Kupferabscheidung in der Elektrolysezelle steht der Nachteil gegenüber, daß vor Eintritt in die Elektrolysezelle die in der Ätzlösung suspendierten Katalysatorteilchen abzutrennen sind.

Bekannt ist auch das Ätzen von Leiterplatten unter Verwendung ammoniumchloridhaltiger Ätzlösungen mit einem ammoniakalischen Kupferkomplex als Ätzmittel. Würde eine solche Lösung zur Abscheidung von Kupfer in eine Elektrolysezelle geleitet, so ist mit einer Zersetzung des Elektrolyten und mit nicht erwünschter Chlorentwicklung an der Anode zu rechnen.

Aufgabe der Erfindung ist es, eine ammoniakalische Ätzlösung anzugeben, bei der ohne Zugabe suspendierter Katalysatorteilchen sowohl die Regeneration der Ätzlösung beschleunigt ist als auch die Abscheidung abgeätzten Kupfers in einer Elektrolysezelle ermöglicht wird unter weitgehender Sauerstoffentwicklung an der Anode, wobei ein Abbau des Elektrolyten und eine Chlorentwicklung im wesentlichen vermieden werden soll.

Diese Aufgabe wird bei einer Ätzlösung der eingangs bezeichneten Art gemäß der Erfindung durch die im Patentanspruch 1 genannte Zugabe einer geringen Chlorionenmenge gelöst.

Es hat sich herausgestellt, daß der Zusatz von Chlorid zur Ätzlösung die Regeneration dann beschleunigt, wenn die Chlorionen-Konzentration nicht höher als 0,4 Gew.-% eingestellt ist. Eine dar- überhinausgehende Zugabe von Chlorid verschlechtert die Regenerationsgeschwindigkeit unter die einer reinen Ammoniumsulfat-Lösung mit Kupfertetramminsulfat als Ätzmittel. Bei sehr viel höherem Chlörionen-Gehalt wird zwar das Regenerieren wieder beschleunigt, jedoch treten dann die oben angegebenen Nachteile bei Verwendung von Ammoniumchlorid-Ätzlösungen wieder verstärkt auf.

Bevorzugt wird eine Ätzlösung mit in Anspruch 2 angegebener Chlorionen-Konzentration eingesetzt.

Ein Verfahren zum Regenerieren der Ätzlösung unter Verwendung einer Ammoniumsulfat-Ätzlösung mit geringer Chlorionen-Konzentration ist in Patentansprüchen 3 und 4 angegeben.

Nachfolgend sind anhand eines in der Zeichnung wiedergegebenen Diagrammes Ausführungsbeispiele für die Erfindung beschrieben.

Eine Lösung von 150 g Ammoniumsulfat und 50 g Kupfer pro Liter wurde durch Zugabe gasförmigen Ammoniaks auf einen pH-Wert von 9,5 eingestellt. Die Lösung wurde zur Oxidation mit Luft begast. Das Potential der Lösung wurde bei Raumtemperatur über einen Platinstift gegen eine Quecksilber/ Quecksilberoxid-Referenzelektrode gemessen.

In der Lösung wurden anschließend 20 g Kupferpulver gelöst, was eine Absenkung des Potentials in der Lösung um 330 Millivolt (mV) zur Folge hatte. Der zeitliche Verlauf des Potentials in der sich wieder regenerierenden Ätzlösung ist in der Zeichnung mit Kurve I wiedergegeben. Das Endpotential in der Lösung von 260 mV wurde nach 60 Minuten erreicht.

Durch Zugabe von Ammoniumchlorid wurden verschiedene Chlorionen-Konzentrationen eingestellt. Die Kurven 11 bis V zeigen die Regeneration von Ätzlösungen mit Chlorionen-Konzentrationen von 0,1 bis 0,6 Gew.-% Chlorionen in der Lösung. Mit 0,1 Gew.-% wurde das Endpotential von 280 mV gegenüber der Lösung nach Kurve I bereits nach 43 Minuten erreicht, eine geringe Verbesserung ergab sich noch bei 0,4 Gew.-% Chlorionen in der Lösung. Mit 0,6 Gew.-% Chlorionen-Konzentration stellte sich das Endpotential erst nach 84 Minuten ein.

Die Erfindung ist über ammoniumsulfathaltige Ätzlösungen hinaus auch bei Ätzlösungen anwendbar, die ebenso wie die vorgenannte Ätzlösung sauerstoffhaltige Anionen enthalten, wie beispielsweise bei Ammoniumnitrat- oder Ammoniumcarbonat enthaltenden Ätzlösungen.

Ein weiteres Ausführungsbeispiel zeigt, daß durch die Zugabe von Chlorionen auch die mit der Ätzlösung erzielbare Ätzgeschwindigkeit angehoben wird. So wurden mit einer Ätzlösung von 150 g pro Liter Ammoniumsulfat und 80 g pro Liter Kupfer in Form von Kupfertetraminsulfat, die auf einen pH-Wert von 9,2 durch Begasen mit Ammoniak eingestellt war, bei einer Temperatur von 40 °C kupferbeschichtete Leiterplatten geätzt. Die mit dieser Ausgangslösung erreichte mittlere Ätzgeschwindigkeit betrug 7,8 f.lm pro Minute. Durch Zugabe von Ammoniumchlorid wurden in der Ätzlösung zusätzlich 0,2 Gew.-% Chlorionen gelöst. Mit dieser Ätzlösung konnte die Ätzgeschwindigkeit auf 11,7 um pro Minute gesteigert werden. Ein weiteres Anheben der Chlorionen-Konzentration durch die Zugabe von Ammoniumchlorid auf insgesamt 0,4 Gew.-% vergrößert die Ätzgeschwindigkeit nur noch gering. Die Ätzgeschwindigkeit betrug bei dieser Konzentration 12,3 u.m pro Minute.

## Patentansprüche

1. Ammoniumsulfathaltige Ätzlösung, die zum Regenerieren durch Rückoxidation des in der Ätzlösung enthaltenen Ätzmittels unter Zufuhr von Sauerstoff und zum Abscheiden abgeätzten Metalls aus der Ätzlösung in einer Elektrolysezelle geeignet ist, die zumindest von einem Teil der Ätzlösung durchströmt wird, dadurch gekennzeichnet, daß die Ätzlösung 0,05 bis 0,4 Gew.-% Chlorionen enthält.

2. Ätzlösung nach Anspruch 1, dadurch gekennzeichnet, daß die Ätzlösung 0,1 bis 0,3 Gew.-% Chlorionen enthält.

3. Verfahren zum Regenerieren einer ammoniumsulfathaltigen Ätzlösung durch Rückoxidation des in der Ätzlösung enthaltenen Ätzmittels unter Zufuhr von Sauerstoff und durch Abscheiden abgeätzten Metalls aus der Ätzlösung in einer Elektrolysezelle, die zumindest von einem Teil der Ätzlösung durchströmt wird, dadurch gekennzeichnet, daß der Ätzlösung 0,05 bis 0,4 Gew.-% Chlorionen zugegeben werden.

4. Verfahren nach Anspruch 3, dadurch gekennzeichnet, daß der Ätzlösung 0,1 bis 0,3 Gew.-% Chlorionen zugegeben werden.

## Claims

1. Etching solution which contains ammonium sulphate and which is suitable for regeneration by reoxidation of the etchant contained in the etching solution with oxygen being supplied and for deposition of metal removed by etching from the etching solution in an electrolytic cell through which at least a part of the etching solution flows, characterized in that the etching solution contains 0.05 to 0.4% by weight of chlorine ions.

2. Etching solution according to Claim 1 characterized in that the etching solution contains 0.1 to 0.3% by weight of chlorine ions.

3. Process for regenerating an etching solution which contains ammonium sulphate by reoxidation of the etchant contained in the etching solution with oxygen being supplied and by deposition of metal removed by etching from the etching solution in an electrolytic cell through which at least a part of the etching solution flows, characterized in that 0.05 to 0.4% by weight of chlorine ions are added to the etching solution.

4. Process according to Claim 3, characterized in that 0.1 to 0.3% by weight of chlorine ions are added to the etching solution.

## Revendications

1. Solution de gravure, contenant du sulfate d'ammonium, qui convient pour la régénération par réoxydation avec apport d'oxygène de l'agent de gravure de la solution de gravure et pour la séparation, dans une cellule d'électrolyse, du métal enlevé par gravure de la solution de gravure, une partie au moins de la solution de gravure passant dans la cellule d'électrolyse, caractérisée en ce que la solution de gravure contient de 0,05 à 0,4% en poids d'ions chlore.

2. Solution de gravure suivant la revendication 1, caractérisée en ce que la solution de gravure contient de 0,1 à 0,3% en poids d'ions chlore.

3. Procédé de régénération d'une solution de gravure contenant du sulfate d'ammonium, par réoxydation avec apport d'oxygène de l'agent de gravure contenu dans la solution de gravure, et par séparation dans une cellule d'électrolyse du métal enlevé par gravure de la solution de gravure, une partie au moins de la solution de gravure passant dans la solution de gravure, caractérisé en ce qu'il consiste à ajouter à la solution de gravure de 0,05 à 0,4% en poids d'ions chlore.

4. Procédé suivant la revendication 3, caractérisé en ce qu'il consiste à ajouter à la solution de gravure de 0,1 à 0,3% en poids d'ions chlore.
